# FASCICULE DE BREVET EUROPEEN

(11) **EP 2 929 929 B1**
(45) Date de publication et mention de la délivrance du brevet: **12.07.2017**
(21) Numéro de dépôt: 15163102.5
(22) Date de dépôt: 10.04.2015
(51) Int. Cl.: B01F 7/00, D21H 17/16, D21H 17/29, D21H 21/16, B01F 13/10, B01F 3/08

(54) **PROCEDE DE FABRICATION D'UNE EMULSION D'ANHYDRIDE ALKENYLE SUCCINIQUE**
HERSTELLUNGSVERFAHREN EINER EMULSION AUS ALKENYLBERNSTEINSÄUREANHYDRID
METHOD FOR PRODUCING AN ALKENYL SUCCINIC ANHYDRIDE EMULSION

(30) Priorité: 11.04.2014 FR 1453239
(43) Date de publication de la demande: 14.10.2015
(73) Titulaire: Roquette Frères, 62136 Lestrem (FR)
(72) Inventeur: Leroy, Nicolas, 59253 La Gorgue (FR); Vieren, Jean-Charles, 59370 MONS EN BAROEUL (FR); Monnel, Sébastien, 62920 GONNEHEM (FR)
(74) Mandataire: Cabinet Plasseraud

(56) Documents cités:
- WO-A1-2013/186491
- WO-A1-2014/053788
- WO-A2-2008/077116

## Description

La présente invention vise un procédé de fabrication d'une émulsion d'anhydride alkényle succinique (ASA) dans une solution aqueuse de matière amylacée cationique, étant entendu que la phase huileuse est constituée par l'ASA, la solution amylacée jouant le rôle de support de ladite émulsion. Par solution aqueuse de matière amylacée cationique, on entend une composition contenant au moins un amidon cationique en solution aqueuse.

Le procédé décrit dans la présente demande ne met pas en oeuvre de boucle de recirculation du produit au niveau de l'unité d'émulsification, et réalise une dilution de l'émulsion une fois celle-ci fabriquée : on parvient à un produit ayant une granulométrie à la fois fine, monodisperse, stable un certain temps, et qui limite les encrassements dans les tuyaux acheminant l'émulsion depuis l'installation de fabrication de l'émulsion jusqu'à la machine à papier. On fournit ainsi un procédé efficace, simple à mettre en oeuvre, sur un site de production papetier, convenant pour des débits de fabrication compatibles avec les besoins des machines à papier.

L'invention concerne également une installation de fabrication d'une émulsion convenant pour la mise en oeuvre du procédé.

Dans le secteur des papiers et autres cartons, les opérations dites de collage visent à conférer à ces supports des propriétés améliorées, notamment en matière d'hydrophobisation, de résistance à la pénétration des espèces hydrophiles comme l'eau et les encres aqueuses. A cet égard, on met en oeuvre des compositions dites de « collage » qui contiennent des substances hydrophobes.

Un des composés fréquemment mis en oeuvre dans les compositions de collage est l'anhydride alkényle succinique ou «ASA» (selon l'acronyme anglo-saxon *alkenyl succinic anhydrid).* Cette espèce chimique qui n'est pas miscible dans l'eau doit être mise en émulsion afin d'être utilisée avantageusement sous forme d'un produit liquide : on permet ainsi un bon contact entre l'ASA et les fibres de cellulose. L'émulsion en question est une émulsion d'ASA dans une solution aqueuse de matière amylacée cationique ; dans la suite de la demande, celle-ci pourra aussi être désignée sous le simple terme d'émulsion.

Pour réaliser cette mise en émulsion, il est connu d'utiliser de manière concomitante des solutions aqueuses de matières amylacées cationiques de différentes natures, la matière amylacée étant éventuellement modifiée ; la fonction de telles compositions est d'éviter la coalescence des particules d'ASA par ionisation positive de la surface des particules, et de rapprocher les particules d'ASA des fibres par un mécanisme ionique. De manière large, on utilise un ratio en poids sec matière amylacée cationique / ASA compris entre 0,2 et 4.

Outre la capacité à conférer au produit final des propriétés améliorées, l'émulsion d'ASA dans la solution aqueuse de matière amylacée cationique doit disposer d'un certain nombre de caractéristiques. Elle doit notamment présenter une grande finesse de tailles de particules, ainsi qu'un spectre étroit de distribution de ces tailles (produit « monodisperse »). Comme expliqué dans le document WO97/35068 A1, ces paramètres conditionnent l'efficacité de la composition de collage vis-à-vis des propriétés d'hydrophobie qu'elle est censée conférer.

A ce sujet, il est bien connu que la présence de particules « grossières » est une source d'encrassement, notamment des matériels divers dans lesquels transite la composition de collage, mais aussi de la sècherie de la machine à papier par entraînement à la vapeur de ces particules grossières (ce qui peut parfois conduire à des incendies). Inversement, les particules trop « fines » de ladite composition vont traverser le matelas fibreux et seront emportées dans les eaux de procédé lors de l'égouttage. Il est donc nécessaire de disposer d'une composition de collage sous forme d'une émulsion présentant un maximum de particules dont le diamètre est centré sur une taille optimale que l'homme du métier estime comprise entre 1 µm et 1,5 µm.

La Demanderesse a récemment mis au point un procédé de fabrication d'une émulsion d'ASA dans une composition de matière amylacée cationique, conduisant à une distribution de tailles des particules étroite et centrée sur un intervalle compris entre 1 µm et 1,5 µm et ce, sans élévation de température de l'émulsion, phénomène qui accélère l'hydrolyse de l'ASA. A cette occasion, elle a démontré que les émulsions résultantes conféraient effectivement d'excellentes propriétés d'hydrophobisation aux papiers dans lesquels elles sont destinées à être mises en oeuvre.

La clé de ce procédé repose sur une étape de mise en émulsion d'un mélange ASA / solution aqueuse de matière amylacée cationique en un seul passage (c'est-à-dire sans boucle de recirculation comme selon l'art antérieur), tout en réglant la teneur en matière sèche de la solution aqueuse initiale de matière amylacée cationique entre environ 7 % et 12 % de son poids total. Un tel procédé est enseigné par le document WO2013/186491 de la présente Demanderesse.

Néanmoins, il apparaît que les émulsions ainsi fabriquées ne présentent pas une distribution granulométrique stable des tailles de particules. On a ainsi constaté que le diamètre moyen desdites particules évoluait rapidement dans le temps, vers des valeurs parfois supérieures à 4 µm : on s'écarte donc sensiblement de la valeur optimale recherchée par le papetier et telle que définie plus haut, en vue d'obtenir un collage efficace de la feuille de papier. Or, il n'est pas rare que la machine à papier soit stoppée pendant plusieurs minutes, voire plusieurs heures, suite à des problèmes techniques, pour des opérations de nettoyage ou de maintenance. A cet égard, il est indispensable que la distribution granulométrique de taille de particules de l'émulsion ne varie pas.

Ayant conduit des travaux intensifs dans ce domaine, la Demanderesse est parvenue à améliorer le procédé objet de la Demande de Brevet précitée, de manière à pallier la dérive granulométrique observée précédemment. Elle a notamment constaté qu'une étape de dilution de l'émulsion améliorait de manière sensible et très avantageuse la stabilité de la granulométrie de ladite émulsion : concrètement, le diamètre moyen des particules n'évolue pratiquement plus dans le temps, sur des périodes pouvant atteindre 4 heures. Cette amélioration a fait l'objet du dépôt de la demande WO2014/053788A1.

Dans le document WO2013/186491 ou encore dans le document WO2014/053788A1, le procédé de fabrication d'une émulsion d'ASA dans une solution aqueuse de matière amylacée cationique est mis en oeuvre dans une installation comprenant :
1) une unité de stockage d'une solution aqueuse de matière cationique,
2) une unité de mélange d'ASA et de solution aqueuse de matière amylacée cationique, connectée avec l'unité 1),
3) une unité d'émulsification du mélange d'ASA et de la solution aqueuse de matière amylacée cationique, connecté avec l'unité 2), et exempte de boucle de recirculation.

Ces trois unités 1), 2) et 3) permettent d'obtenir une émulsion d'anhydride alkényle succinique (ASA) dans une solution aqueuse de matière amylacée cationique tel qu'enseigné par la demande WO 2013/186491, présentant un maximum de particules dont le diamètre est centré sur une taille optimale que l'homme du métier estime comprise entre 1 µm et 1,5 µm.

Le dispositif du document WO2014/053788A1 comprend encore une unité de dilution de l'émulsion connectée à l'unité d'émulsification 3) et qui permet de diluer l'émulsion, et ainsi de stabiliser la granulométrie de l'émulsion.

Dans le document WO2013/186491 ou encore le document WO2014/053788A1, la Demanderesse a identifié deux dispositifs (« unité d'émulsification ») permettant de réaliser l'émulsion à partir du mélange de l'ASA et de la solution aqueuse de matière amylacée cationique, avantageusement sans recirculation de l'émulsion au dispositif. Il s'agit des matériels Process Pilot DR 2000/4 (IKA ®) ou Ytron Z (YTRON ®).

### Essai à l'échelle industrielle :

Désirant confirmer la pertinence de ce procédé de fabrication à l'échelle industrielle, la Demanderesse a conduit des essais de fabrication en continu d'une émulsion d'anhydride alkényle succinique (ASA) dans une solution aqueuse de matière amylacée cationique, au moyen d'une unité d'émulsification, et selon des débits de fabrication adaptés aux besoins des machines à papiers.

Pour ce faire, la Demanderesse a utilisé le matériel Ytron Z (YTRON ®), seul dispositif émulsionneur parmi les deux identifiés adapté à cette application industrielle, en ligne.

Cet essai a été conduit à échelle industrielle pendant une durée ininterrompue de 27 heures, dans les conditions suivantes, sensiblement proches de celle de l'exemple 2 du document FR1259423.

On met en oeuvre une solution aqueuse de matière amylacée cationique, commercialisée par la société ROQUETTE® sous le nom VECTOR® SCA 2015. On utilise aussi de l'ASA qui est le produit Chemsize® A180 commercialisé par la société CHEMEC®.

L'alimentation en eau se fait à partir d'un réseau de distribution existant. Les transferts et dosage de l'ASA et de la solution aqueuse de matière amylacée cationique vers l'unité d'émulsification, se font, depuis leur contenant, au moyen de tuyau et de pompes volumétriques, dont les vitesses de rotation sont asservies aux consignes de débit souhaitées et au ratio visé matière amylacée cationique (sec)/ASA.

En l'espèce, et dans cet essai, le ratio en poids sec matière amylacée cationique/ASA est de 0,3.

Préalablement au mélange de « l'ASA/solution aqueuse de matière amylacée cationique », la solution aqueuse commercialisée sous le nom VECTOR® SCA 2015 est diluée en ligne de manière à obtenir une solution aqueuse de matière amylacée dont la teneur en matière sèche est de 8% de son poids total.

Cette solution aqueuse de matière amylacée, de teneur en matière sèche de 8% est mélangée en ligne avec l'ASA à l'unité de mélange 2). Ce mélange « *solution aqueuse de matière amylacée*/ *ASA* » est alors véhiculé via un tuyau jusqu'à l'unité d'émulsification 3).

Il s'agit du matériel Ytron Z (YTRON ®), précédemment identifié, exempte de boucle de recirculation.

Ce dispositif comprend un carter, dont le volume intérieur forme une chambre d'émulsification sensiblement cylindrique, ainsi qu'un couple unique rotor/stator. Chaque rotor et chaque stator présentent trois rangées de couronnes dentées concentriques : les couronnes du stator et du rotor sont mutuellement enchevêtrées afin de permettre un travail en cisaillement des couronnes dentées, lors de la rotation du rotor. Lors de cet essai, la vitesse de rotation du rotor est réglée de manière à obtenir une vitesse périphérique du rotor, au niveau des couronnes dentées, de l'ordre de 31 m/s.

Le débit de fluide à l'unité d'émulsification est d'environ 50 1/h.

Le carter de l'unité d'émulsification comprend une entrée unique, de diamètre de l'ordre de 2-3 cm pour le mélange « solution aqueuse de matière amylacée/ ASA » à homogénéiser, et située sensiblement dans l'axe du rotor, ainsi qu'une sortie unique pour l'émulsion de direction sensiblement tangentielle à la chambre cylindrique.

A la sortie de l'unité d'émulsification, on obtient une émulsion, dont la distribution des tailles de particules est centrée sur un intervalle entre 1 µm et 1,5 µm. Le pic de la courbe est mesuré à 1,25 µm analysé à partir d'un granulomètre laser commercialisé par la société MALVERN® sous le nom de Mastersizer® et selon les conditions précisées par la suite pour les exemples.

L'émulsion est ensuite diluée en ligne d'un facteur 2, soit un débit d'émulsion diluée d'environ 90-100 l/h.

On obtient une émulsion diluée, dont la distribution des tailles de particules est étroite et centrée sur un intervalle entre 1 µm et 1,5 µm. On parle de distribution « étroite » de tailles de particules, lorsqu'au moins 80% en volume desdites particules présenteront un diamètre inférieur à 2 µm, et lorsque le diamètre moyen est compris en 1 µm et 1,5 µm.
Comme enseigné par le document WO2014/053788 A1, la stabilité de la granulométrie de l'émulsion est améliorée par comparaison à une émulsion non diluée.

Les résultats sont ainsi satisfaisants en ce qui concerne la qualité de l'émulsion et en particulier la distribution de la granulométrie. L'utilisation de l'émulsion comme composition de collage donne des performances satisfaisantes en termes d'hydrophobicité du papier.

En revanche, et de manière inattendue, ce test à l'échelle industrielle a révélé la production de dépôt en quantité très importante, seulement au bout d'une journée de production, encrassement qui est allé jusqu'à colmater et couper l'alimentation en émulsion de la machine à papier.
La figure 1 illustre un diagramme schématique du test réalisé accompagné de photos des encrassements au couple rotor/stator, ainsi qu'à la sortie de l'unité d'émulsification 3).
La figure 2 représente deux photos de détail de l'encrassement au niveau de l'entrée de l'unité d'émulsification,
La figure 3 est une photo de détail de l'encrassement au niveau de la sortie de l'unité d'émulsification 3).

En conclusion l'installation testée, et telle qu'enseignée dans le document WO2013/186491 ou WO2014/053788A1 provoque des problèmes d'encrassement rédhibitoires à l'échelle industrielle, seulement au bout d'une journée de production et pour des débits compatibles avec les machines à papier.

Le procédé de fabrication d'une émulsion, conforme à l'invention, vise à pallier les problèmes d'encrassement ci-dessus identifiés.

Ce procédé permet la réalisation d'une émulsion dont la distribution de tailles des particules est étroite et centrée sur un intervalle compris entre 1 µm et 1,5 µm et ce, sans élévation conséquente de température de l'émulsion, phénomène qui accélère l'hydrolyse de l'ASA.

Le procédé de fabrication conforme à l'invention permet éventuellement, selon un mode de réalisation, l'obtention d'une telle émulsion dont la granulométrie est stabilisée par comparaison à une émulsion non diluée.

Aussi un premier objet de la présente invention consiste en un procédé de fabrication en continu d'une émulsion d'ASA dans une solution aqueuse de matière amylacée cationique mis en oeuvre au moyen d'une unité d'émulsification comprenant une chambre d'émulsification recevant un couple rotor/stator, le procédé comprenant les étapes suivantes :
- a) réaliser une solution aqueuse de matière amylacée cationique dont la teneur en matière sèche est comprise entre 7% et 12% de son poids total,
- b) conduire de manière séparée l'ASA et la solution aqueuse de matière amylacée cationique issue de l'étape a) et alimenter la chambre d'émulsification en ASA et en la solution aqueuse de matière amylacée cationique issue de l'étape a), respectivement grâce à deux entrées de fluides distinctes, de manière à ne pas les mélanger avant leur introduction dans la chambre d'émulsification,
- c) mélanger l'ASA et la solution aqueuse de matière amylacée cationique issue de l'étape a), dans la chambre d'émulsification, de manière à obtenir un ratio en poids sec matière amylacée cationique/ASA inférieur à 1, préférentiellement compris entre 0,2 et 0,6 et très préférentiellement entre 0,25 et 0,5,
- d) réaliser en un seul passage dans l'unité d'émulsification une émulsion à partir du mélange de l'étape c), et ce, sans boucle de recirculation,
- e) diluer l'émulsion issue de l'étape d) à proximité immédiate la sortie de l'unité d'émulsification, d'axe tangentiel à la périphérie du rotor, le diamètre de la sortie de la chambre d'émulsification étant compris entre 3 mm et 10 mm, l'étape de dilution étant réalisée en aval de la sortie d'unité d'émulsification, en acheminant l'émulsion non diluée selon une trajectoire rectiligne, depuis la sortie de l'unité d'émulsification, et jusqu'à l'endroit de la dilution, sans changement de direction, au moyen d'un dispositif de dilution comprenant une section droite de tuyau dont l'extrémité proximale est connectée à la sortie de l'unité d'émulsification et dont l'extrémité distale débouche dans un coude d'un tuyau de plus grand diamètre et canalisant le liquide de dilution,
et dans lequel le facteur de dilution de l'étape e) est compris entre 4 et 21 de manière à obtenir une vitesse minimale du fluide dans un tuyau en aval au dispositif de dilution, supérieure à 0.2 m/s.

L'invention concerne également une installation convenant pour la fabrication en continu d'une émulsion d'ASA dans une solution aqueuse de matière amylacée cationique, comprenant :
- une unité d'émulsification comprenant une chambre d'émulsification recevant un couple rotor/stator, exempte d'une boucle de recirculation,
- des pompes volumétriques et des tuyaux, destinés à conduire respectivement l'ASA et une solution aqueuse de matière amylacée cationique selon un ratio de débits déterminé, lesdits tuyaux étant séparés et distincts et aptes à alimenter la chambre d'émulsification en ASA et en la solution aqueuse de matière amylacée, respectivement grâce à deux entrées de fluides, distinctes, de manière à ne pas les mélanger avant leur introduction dans la chambre d'émulsification,
- un dispositif de dilution en continu connecté à la sortie de l'unité d'émulsification, d'axe tangentiel à la périphérie du rotor, le diamètre de la sortie de la chambre d'émulsification étant compris entre 3 mm et 10 mm, ledit dispositif de dilution comprenant une section droite de tuyau dont l'extrémité proximale est connectée à la sortie de l'unité d'émulsification et dont l'extrémité distale débouche dans un coude d'un tuyau de plus grand diamètre destiné à canaliser le liquide de dilution et de manière à permettre l'acheminement de l'émulsion non diluée selon une trajectoire rectiligne, depuis la sortie de l'unité d'émulsification, jusqu'à l'endroit de la dilution, sans changement de direction.

L'invention concerne encore un ensemble comprenant une machine à papier et une installation de fabrication en continu d'une émulsion d'ASA dans une solution aqueuse de matière amylacée cationique conforme à l'invention et connectée à la machine à papier.

L'invention concerne encore un procédé de collage d'une feuille de papier ou de carton dans lequel :
a) on obtient une émulsion d'anhydride alkényle succinique, dite ASA dans une solution aqueuse de matière amylacée cationique par la mise en oeuvre du procédé selon l'invention
b) on utilise une composition de collage contenant une émulsion fabriquée à l'étape a) dans une opération de collage d'une feuille de papier ou de carton.

L'invention sera mieux comprise à la lecture de la description suivante accompagnée des dessins en annexe parmi lesquels :
- La figure 4 est une vue schématique du procédé conforme à l'invention, selon un mode de réalisation,
- La figure 5 est une vue de l'unité d'émulsification de l'installation conforme à l'invention, présentant trois entrées distinctes, respectivement pour l'ASA et la solution aqueuse de matière cationique amylacée, ainsi que pour l'introduction d'une solution de lavage, l'unité d'émulsification étant suivie du dispositif de dilution,
- La figure 6 est une vue éclatée de l'ensemble unité d'émulsification/dispositif de dilution illustré à la figure 5,
- Les figures 7a, 7b et 7c sont respectivement des vues de perspective avant, de coupe et de perspective arrière d'un couple rotor/stator qui peut être utilisé dans le procédé conforme à l'invention, mais qui est connu en tant que tel de l'état de la technique,
- Les figures 8a, 8b et 8c sont respectivement des vues de perspective avant, de coupe et de perspective arrière d'un couple rotor/stator conforme à l'invention, faisant l'objet d'un perfectionnement,
- La figure 9a est une vue schématique de coupe d'une unité d'émulsification du type Ytron Z (YTRON ®) telle que connue de l'état de la technique et qui présente une entrée unique pour le mélange à émulsionner,
- La figure 9b est une vue de coupe de l'unité d'émulsification conforme à l'invention, équipée du couple rotor/stator perfectionné, l'unité présentant deux entrées, distinctes, pour l'ASA et la solution aqueuse de matière amylacée cationique, d'axes inclinés par rapport à l'axe du rotor (l'entrée pour la solution de lavage est non représentée sur cette figure).
- La figure 10 est une vue d'une installation de fabrication d'une émulsion comprenant deux unités d'émulsification, en parallèle.

L'invention est née de la constatation par les inventeurs que l'une des causes de l'encrassement résulte, selon l'état de la technique connu du document WO2013/186491, du mélange préalable, en amont de l'unité d'émulsification, de l'ASA avec la solution aqueuse de matière amylacée cationique.

Aussi, et selon une caractéristique de l'invention (à savoir l'étape b), l'ASA et la solution aqueuse de matière amylacée cationique ne sont pas mélangés avant leur introduction dans la chambre d'émulsification 2. Autrement dit, et selon l'invention, le mélange de ces deux composants est réalisé directement dans la chambre d'émulsification 2, et non dans un mélangeur en amont, distinct de l'unité d'émulsification tel qu'enseigné par le document WO 2013/186491.

A cet effet, l'unité d'émulsification 1 présente deux entrées distinctes E1, E2 pour l'ASA et la solution aqueuse de matière amylacée cationique et des tuyaux distincts pour l'acheminement de ces deux fluides.

Selon un mode de réalisation illustré à la figure 9, ces deux entrées E1, E2 peuvent avantageusement être d'axes inclinés par rapport à l'axe A du rotor 3 de telle manière que leurs jets se croisent dans la chambre d'émulsification 2.

L'étape a) de réalisation de la solution aqueuse de matière amylacée cationique consiste soit à fournir une solution aqueuse de matière amylacée cationique, telle que commercialement disponible, ou alors à diluer celle-ci avec de l'eau, en vue d'obtenir la teneur en matière sèche désirée. Cette dilution peut être réalisée en ligne, dans l'installation, par exemple au moyen d'un mélangeur statique. L'eau de dilution est de préférence de température comprise entre 5°C et 40°C, et plus préférentiellement entre 5°C et 25°C.

A toutes fins utiles, on précise que l'expression matière amylacée cationique désigne une matière amylacée obtenue par n'importe lequel des procédés connus de cationisation en milieu aqueux, en milieu solvant ou en phase sèche, dès lors que ce procédé permet à un ou plusieurs groupement(s) azoté(s) de nature électropositive de se fixer sur ladite matière amylacée. On pourra notamment se reporter au document WO 2005/ 014709 A1.

A titre d'exemples de solution aqueuse de matières amylacées cationiques pouvant être mises en oeuvre selon la présente invention, on peut citer les produits commercialisés sous la gamme VECTOR® SC et IC (ROQUETTE®), Raisabond® 15 (CHEMIGATE), Licocat® P (SUEDSTAERKE®), Lyckeby® LP 2145 et LP 1140 (LYCKEBY®), Redisize® 205 et Redibond® 4000 (NATIONAL STARCH®) et Raifix® 25035 et 01035 (CIBA RAISIO®).

L'étape c) consiste, directement dans la chambre d'émulsification 2, à réaliser le mélange entre la solution aqueuse de matière amylacée cationique issue de l'étape a) et l'ASA. Le ratio en poids sec matière amylacée cationique / ASA est inférieur à 1, préférentiellement compris entre 0,2 et 0,6, et très préférentiellement entre 0,25 et 0,5.

A cet effet, l'installation de fabrication comprend des pompes volumétriques (non illustrées) et des tuyaux, destinés à conduire respectivement l'ASA et une solution aqueuse de matière amylacée cationique selon un ratio de débits déterminé afin d'obtenir le ratio en poids sec matière amylacée cationique/ASA.

L'étape d) consiste à faire circuler en un seul passage le mélange qui a été obtenu dans l'étape c), dans l'unité d'émulsification 1. Cette unité comporte la chambre d'émulsification 2 recevant le couple rotor 3 /stator 4.

Le rotor 3 et le stator 4 présentent, de préférence, chacun, des couronnes dentées concentriques, les couronnes du stator et du rotor étant mutuellement enchevêtrées. Préférentiellement chaque rotor et chaque stator présentent plusieurs rangées de couronnes dentées concentriques, par exemple au nombre de trois, telles qu'illustrées sur les exemples des figures.

Afin de limiter l'échauffement, l'unité d'émulsification comporte de préférence un seul couple rotor 3/stator 4. Selon une autre alternative (non illustrée), l'unité d'émulsification peut comporter plusieurs étages successifs (*i.e.* 3 étages), chacun présentant un couple rotor/stator.

Selon le procédé, le rotor 3 de l'unité d'émulsification est de préférence entrainé en rotation afin d'obtenir une vitesse périphérique du rotor, notamment au niveau des couronnes dentées, comprise entre 30 m/s et 40 m/s.

Enfin l'étape e) de dilution est réalisée à proximité immédiate de la sortie So de l'unité d'émulsification 1, et non juste en amont de la machine à papier. L'émulsion est diluée de préférence avec de l'eau.
Cette étape de dilution permet en premier lieu de refroidir l'émulsion en sortie de l'unité d'émulsification 1, et ainsi d'éviter l'hydrolyse de l'ASA. Cette dilution permet encore de diminuer les dépôts dans le tuyau en aval du dispositif de dilution, transportant l'émulsion diluée de l'installation de fabrication jusqu'à la machine à papier, en augmentant sensiblement le débit de fluide dans le tuyau.

On cherche ainsi une vitesse minimale du fluide dans ce tuyau en aval, supérieure à 0.2 m/s, de préférence supérieure à 0.8 m/s, voire encore supérieure ou égale à 1m/s.

A ce sujet, et pour satisfaire ces vitesses et ainsi l'objectif de limitation des dépôts dans le tuyau, il est nécessaire de diluer l'émulsion d'un facteur de dilution compris entre 4 et 21, et encore plus préférentiellement compris entre 5 et 15 , très préférentiellement compris entre 6 et 11.
Une telle dilution d'un facteur strictement supérieur à 3,5 peut être nécessaire, en particulier lorsque le débit de fluide est compris entre 45 l/h et 300 l/h dans l'unité d'émulsification 1, dans le but d'atteindre de telles vitesses de fluide dans les tuyaux.

Ce facteur de dilution est supérieur à celui enseigné dans la demande WO2014/053788A1, de la Demanderesse. Le cas échéant et pour des fortes dilutions, proches de la borne supérieure (i.e facteur de dilution de 21), cette forte dilution peut se faire au détriment de la stabilité dans le temps de l'émulsion. Un facteur de dilution compris entre 4 et 11 peut être un bon compromis entre la stabilité de l'émulsion et l'objectif poursuivi de limitation de l'encrassement.

Afin de limiter les dépôts entre la chambre d'émulsification 2 et l'endroit de la dilution de l'étape e), la sortie So de fluide de la chambre d'émulsification 2, est d'axe tangentiel au rotor 3 et est de diamètre réduit, compris entre 3 mm et 10 mm, tel que par exemple 4 mm, 6 mm ou 8 mm : on choisit un diamètre de sortie inférieur ou égal à 10 mm, bien inférieur au diamètre de sortie de la version commerciale Ytron Z (YTRON ®)., afin de limiter les dépôts sur cette zone.

Dans le cas de débits variables au cours du procédé de fabrication, l'unité d'émulsification peut comporter un jeu d'embouts 7, amovibles, destinés à permettre le changement de diamètre de la sortie So. Chaque embout 7 présente un diamètre intérieur propre (i.e 4 mm, 6 mm ou 8 mm). En fonction des besoins et des débits de fonctionnement, le changement de diamètre de la sortie So est obtenu simplement par le retrait d'un embout 7 et son remplacement, par exemple dans un logement de la paroi cylindrique 6 du carter, par un autre embout de diamètre plus adapté.

Pour ces mêmes raisons d'adaptabilité, l'unité d'émulsification 1 peut comporter un jeu de couples rotor/stator, distincts, et se différenciant par la longueur des dents des couronnes dentées concentriques.

Par exemple et pour un débit de fluide compris entre 45 l/h et 150 l/h à l'unité d'émulsification 1, on peut choisir un stator 4 et un rotor 3 dont la longueur des dents des couronnes dentées est comprise entre 4 mm et 6 mm et dont l'écart entre dents est compris entre 1 mm et 2 mm. Ce couple rotor/stator est ci-après désigné couple rotor/stator à dents courtes.

Pour un débit de fluide compris entre 150 l/h et 300 l/h à l'unité d'émulsification 1, on peut choisir un stator 4 et un rotor 3 dont la longueur des dents des couronnes dentées est comprise entre 9mm et 12 mm et dont l'écart entre dents est compris entre 1 mm et 2 mm. Ce couple rotor/stator est ci-après désigné couple rotor/stator à dents longues.

Afin de limiter les dépôts entre la sortie So de la chambre d'émulsification 2 et l'étape de dilution e), la dilution en aval de la sortie So de l'unité d'émulsification 1 est réalisée au moyen d'un dispositif de dilution 8 comprenant de préférence une section droite 80 de tuyau dont l'extrémité proximale est connectée à la sortie So de l'unité d'émulsification 1 et dont l'extrémité distale débouche dans un coude 81 d'un tuyau de plus grand diamètre, canalisant le liquide de dilution.

L'émulsion non diluée est ainsi acheminée selon une trajectoire rectiligne, depuis la sortie So de l'unité d'émulsification 1 et jusqu'à l'endroit de la dilution, sans changement de direction et ainsi sans coude susceptibles de favoriser les dépôts. Un tel dispositif de dilution 8 fonctionne par effet venturi.

La Demanderesse a également travaillé sur la géométrie de la chambre d'émulsification, dans un même objectif de limitation de dépôt. A ce sujet, les figures 7a, 7b et 7c illustrent un couple rotor/stator, tel que connu de l'état de la technique, en tant que tel. Pour un tel couple rotor/stator, le volume intérieur libre de la chambre d'émulsification 2, en amont du travail au cisaillement (selon le sens d'écoulement) est défini entre les parois du couvercle et de l'ensemble rotor/stator. Comme visible à la vue de coupe de la figure 9a qui représente une unité d'émulsification selon l'état de la technique Ytron Z (YTRON ®) à entrée Em unique, et en raison de la géométrie du stator S, on comprend que ce volume intérieur libre est important et s'étend radialement au delà du diamètre des couronnes dentées du stator S et du rotor R.

Comme représenté en figure 9b, en aval du travail au cisaillement, selon le sens d'écoulement, le volume libre de la chambre d'émulsification 2 est défini entre le rotor 3, la surface interne de la paroi cylindrique 6 du carter, et un couvercle 5' du carter (opposé au couvercle 5 portant les entrées E1,E2).

Le nouveau couple rotor/stator illustré aux figures 8a, 8b et 8c a pour objectif de diminuer notoirement ce volume libre de la chambre d'émulsification, en amont du travail au cisaillement entre les couronnes dentées. Le stator 4 est toujours positionné entre le rotor 3 et lesdites entrées E1,E2 de fluide dans ladite chambre d'émulsification 2.

Comme représenté à la figure 9b, la géométrie du stator ainsi modifiée comprend une ouverture centrale réduite 40, de diamètre inférieur au diamètre moyen des couronnes dentées ainsi qu'une paroi 41 s'étendant, depuis l'ouverture centrale 40 et jusqu'aux couronnes dentées du stator 4, en s'évasant. Cette ouverture centrale réduite 40 est destinée à être traversée par les jets des entrées de fluides E1,E2.

Comme visible à la vue de coupe de la figure 9b, cette nouvelle géométrie du stator 4 permet de diminuer sensiblement le volume intérieur libre de la chambre d'émulsification 2, en amont du travail au cisaillement, et ainsi les surfaces de dépôt. On remarque ainsi de la figure 9b que ce volume intérieur libre, amont, est défini entre la paroi évasée 41 et le rotor 3, et est ainsi contenu, de diamètre inférieur au diamètre des couronnes dentées du stator 4.

L'unité d'émulsification 1 peut comprendre une troisième entrée de fluide, repérée En, distincte des entrées E1 et E2, et permettant la mise en oeuvre d'un cycle de nettoyage de l'unité d'émulsification 1, voire également du dispositif de dilution 8 situé en aval de l'unité d'émulsification.

Le nettoyage s'effectue en alimentant l'entrée En d'un fluide de nettoyage tel que de l'eau, avec ou sans adjuvant, et de préférence en animant le rotor d'un mouvement de rotation.

Afin de ne pas arrêter la machine à papier pendant les périodes de maintenance, et de nettoyage de l'unité d'émulsification, l'installation de fabrication de l'émulsion peut avantageusement comprendre, telle qu'illustrée à la figure 10, deux unités d'émulsification 1, 1", l'émulsion étant produite à partir d'une même source d'ASA et d'une même solution de matière amylacée cationique, à l'une des deux unités d'émulsification 1,1", pendant que l'autre unité d'émulsification met en oeuvre un cycle de nettoyage, ou subit une maintenance.

L'électrovanne repérée 9 est une électrovanne trois voies qui permet de conduire la solution cationique de matière amylacée, soit à l'entrée E2 de la première unité d'émulsification 1, soit à l'entrée E2" de la deuxième unité d'émulsification 1". L'électrovanne repérée 10, est une électrovanne trois voies qui permet de conduire l'ASA, soit à l'entrée E1 de la première unité d'émulsification 1, soit à l'entrée E1" de la deuxième unité d'émulsification 1".

En fonctionnement, ces deux électrovannes 9 et 10 conduisent l'ASA et la solution de matière amylacée cationique soit aux entrées de la première unité d'émulsification 1, soit aux entrées de la seconde unité d'émulsification 1".

L'électrovanne repérée 11 est une électrovanne trois voies qui permet de conduire l'émulsion diluée issue de l'étape e) jusqu'à la machine à papier via un tuyau, soit à partir de la sortie du dispositif de dilution 8 associé à la première unité d'émulsification 1, soit à partir de la sortie du dispositif de dilution 8" associé à la deuxième unité d'émulsification 1".

Un automate permet de contrôler ces trois électrovannes 9, 10 et 11 et de les synchroniser afin de connecter soit la première unité d'émulsification 1, soit la seconde unité d'émulsification 1".

Le procédé selon la présente invention est également caractérisé en ce que l'ASA est un produit préférentiellement d'origine synthétique ; il s'agit d'huiles modifiées qui résultent de coupes en C16-C18. Parmi les ASA commercialement disponibles et utilisables dans la présente invention, on pourra citer le produit Chemsize® A 180 (CHEMEC®) ou le produit PENTASIZE® 8A par la Société PENTAGON® qui est un produit équivalent.

Ce procédé est aussi caractérisé en ce que la solution aqueuse de matière amylacée cationique présente un taux d'azote fixé inférieur à 3,5 %, préférentiellement compris entre 0,3 % et 3,5 %, très préférentiellement entre 0,7 % et 2 % en poids sec d'azote par rapport au poids total de matière amylacée cationique.

Cette matière amylacée cationique peut éventuellement être modifiée à partir d'une opération choisie parmi l'hydrolyse, les transformations chimiques et physiques, mécaniques, thermomécaniques ou encore thermiques. Une opération d'hydrolyse, visant très directement la réduction de la masse moléculaire et, dans la plupart des cas, la réduction de la viscosité, peut être menée par divers moyens tels que chimiques, couramment par l'action d'un acide, d'une base ou d'un agent oxydant ou par une action enzymatique, le plus couramment par amylase. Les modifications chimiques courantes sont de différentes natures telles que l'oxydation, notamment à l'hypochlorite, l'estérification, comme l'acétylation, l'éthérification, par exemple, par cationisation, carboxyméthylation ou hydroxypropylation. Les traitements physiques peuvent être pratiqués grâce à des moyens thermomécaniques, comme l'extrusion ou la pré-gélatinisation, ou thermiques, comme ceux connus de l'homme de l'art sous le nom de Hot Moisture Treatment (HMT) ou d'Annealing.

Les exemples qui suivent permettent de mieux apprécier la nature de la présente invention, sans toutefois en limiter la portée.

### EXEMPLES

Dans les essais, la granulométrie des émulsions est analysée à partir d'un granulomètre laser commercialisé par la société MALVERN® sous le nom de Mastersizer®, avec les paramètres suivants :
- 800 ml d'eau déminéralisée
- Agitation 1900 tours/min
- Mesure background : 10 s
- 3 mesures consécutives par échantillon (délai entre mesures : 0 s)
- Durée de chaque mesure : 10 s
- Obscuration Laser : entre 8% et 13%
- Indice de réfraction : 1,5
- Dispersant (eau) indice de réfraction : 1,33
- Absorption : 0,01
- Modèle de forme de particules = sphérique

### Essai N°1 à l'échelle industrielle (Référence):

Le premier essai, de référence, est celui ayant permis de constater le problème d'encrassement, déjà ici décrit dans l'introduction, et illustré schématiquement à la figure 1.

Celui-ci se déroule en continu sur une durée de 27 heures, dans les conditions suivantes, sensiblement proches de celles de l'exemple 2 du document FR1259423.

On met en oeuvre une solution aqueuse de matière amylacée cationique, commercialisée par la société ROQUETTE® sous le nom VECTOR® SCA 2015. On utilise aussi de l'ASA qui est le produit Chemsize® A180 commercialisé par la société CHEMEC®.

L'alimentation en eau se fait à partir d'un réseau de distribution existant. Les transferts et dosage de l'ASA et de la solution aqueuse de matière amylacée cationique vers l'unité d'émulsification, se font, depuis leur contenant, au moyen de tuyau et de pompes volumétriques, dont les vitesses de rotation sont asservies aux consignes de débit souhaitées et au ratio visé matière amylacée cationique (sec)/ASA.

Le ratio en poids sec matière amylacée cationique/ASA est de 0,3.

Préalablement au mélange de « l'ASA/solution aqueuse de matière amylacée cationique », la solution aqueuse commercialisée sous le nom VECTOR ® SCA 2015 est diluée en ligne de manière à obtenir une solution aqueuse de matière amylacée dont la teneur en matière sèche est de 8% de son poids total.

Cette solution aqueuse de matière amylacée, de teneur en matière sèche de 8% est mélangée en ligne avec l'ASA dans une unité de mélange. Ce mélange « *solution aqueuse de matière amylacée*/ *ASA »* est véhiculé ensuite via un tuyau jusqu'à l'unité d'émulsification.

Il s'agit du matériel Ytron Z (YTRON ®), précédemment identifié, exempt de boucle de recirculation.

Ce dispositif comprend un carter, dont le volume intérieur forme une chambre d'émulsification sensiblement cylindrique, ainsi qu'un couple unique rotor/stator. Chaque rotor et chaque stator présentent trois rangées de couronnes dentées concentriques : les couronnes du stator et du rotor sont mutuellement enchevêtrées afin de permettre un travail en cisaillement. Lors de cet essai, la vitesse de rotation du rotor est réglée de manière à obtenir une vitesse périphérique du rotor, au niveau des couronnes dentées, de l'ordre de 31 m/s.

Le débit de fluide à l'unité d'émulsification est d'environ 50 1/h.

Le carter de l'unité d'émulsification comprend une entrée unique, de diamètre de l'ordre de 3-4 cm pour le mélange « solution aqueuse de matière amylacée/ ASA » à homogénéiser, située sensiblement dans l'axe du rotor, ainsi qu'une sortie unique pour l'émulsion de direction sensiblement tangentielle à la chambre cylindrique et de diamètre de l'ordre de 2-3 cm.

L'émulsion est ensuite diluée en ligne d'un facteur 2 soit un débit d'émulsion diluée d'environ 100 l/h. La température de l'eau diluée est de 38°C.

A la sortie de l'unité d'émulsification, on obtient une émulsion, dont la distribution des tailles de particules est étroite et centrée sur un intervalle entre 1 µm et 1,5 µm. Le pic de la courbe (volume des particules en % / diamètre en µm) mesuré par le granulomètre est à 1,25 µm.

Au bout d'une journée de production, on constate toutefois des encrassements importants dans :
- le tuyau d'alimentation de l'unité d'émulsification,
- l'entrée de l'unité d'émulsification de l'ASA et la solution de matière amylacée cationique, telle qu'illustrée à la figure 2,
- la chambre d'émulsion et notamment sur le rotor, tel qu'illustré à la figure 1 (visible sur la photo à gauche),
- la sortie de l'unité d'émulsification telle qu'illustrée à la figure 1 (visible sur la photo au centre) et à la figure 3,
- le tuyau en aval du dispositif effectuant la dilution et acheminant l'émulsion diluée jusqu'à la machine à papier, tel qu'illustré à figure 1 (visible sur la photo à droite).

### Essai N°2 à l'échelle industrielle (Invention):

Afin de pallier à ces problèmes d'encrassement, des modifications ont été apportées au procédé de fabrication et à l'installation permettant sa mise en oeuvre.

Une première modification substantielle consiste, selon les étapes b) et c) du procédé conforme à l'invention, à mélanger l'ASA et la solution cationique amylacée issue de l'étape a) directement dans la chambre d'émulsification de l'unité d'émulsification, et non dans une unité de mélange en amont. L'installation modifiée comprend ainsi des tuyaux séparés et des entrées distinctes pour l'ASA et la solution de matière cationique amylacée.

Une deuxième modification substantielle consiste, selon l'étape e) du procédé à diluer plus fortement l'émulsion, dans le but d'augmenter la vitesse de fluide dans le tuyau en aval du dispositif de dilution. Dans cet essai, le facteur de dilution passe de 2 à 6.

On utilise par ailleurs une sortie pour l'unité d'émulsification de plus petit diamètre (8 mm) et un dispositif de dilution 8 tel que décrit précédemment.

On utilise un couple rotor/stator à dents courtes tel que défini plus haut.

Les produits mis en oeuvre sont les mêmes que pour l'essai n°1 : on met en oeuvre une solution aqueuse de matière amylacée cationique, commercialisée par la société ROQUETTE® sous le nom VECTOR® SCA 2015. On utilise aussi de l'ASA qui est le produit Chemsize® A180 commercialisé par la société CHEMEC®.

Ainsi, les conditions de cet essai n°2 sont les suivantes :
- teneur en matière sèche de la solution aqueuse de matière amylacée cationique, selon l'étape a) du procédé : 8%
- ratio en poids sec matière amylacée cationique/ASA, selon l'étape c) du procédé : 0,25
- débit dans l'unité d'émulsification : 49,5 l/h
- facteur de dilution selon l'étape e) du procédé : 6 (5 x le volume de l'émulsion),
- vitesse périphérique du rotor : environ 31 m/s (4600 tr/min),
- température émulsion diluée : 29°C

Après les modifications effectuées, on constate une très nette amélioration en termes d'encrassement, au bout d'une journée de production, à savoir:
- pas d'encrassement au niveau des tuyaux d'alimentation et des entrées de l'unité d'émulsification,
- pas d'encrassement au niveau de la chambre d'émulsification,
- pas d'encrassement au niveau de la sortie de l'unité d'émulsification,
- pas d'encrassement après l'étape de dilution de l'étape e), dans le tuyau en aval.

On effectue un prélèvement d'émulsion diluée : le pic de la courbe de distribution de particules (volume des particules en % / diamètre en µm) mesuré par le granulomètre est à 1,30 µm.

### Essai N°3 à l'échelle industrielle (Invention):

Les conditions de l'essai n°3 diffèrent de celles de l'essai n°2 par le débit à l'unité d'émulsion qui est de 190 1/h, ainsi que par le ratio en poids sec matière amylacée cationique/ASA qui est légèrement différent, égal à 0,3.

L'installation est celle modifiée de l'essai n°2 : on remplace le couple rotor/stator à « dents courtes » par un rotor/stator à « dents longues ».

Les conditions de cet essai n°3 sont les suivantes :
- teneur en matière sèche de la solution aqueuse de matière amylacée cationique, selon l'étape a) du procédé : 8%
- ratio en poids sec matière amylacée cationique/ASA, selon l'étape c) du procédé : 0,3
- débit dans l'unité d'émulsification : 190 l/h
- facteur de dilution selon l'étape e) du procédé : 6 (5 x le volume de l'émulsion),
- vitesse périphérique du rotor : environ 31 m/s (4600 tr/min)
- température émulsion diluée : 24°C

Comme pour l'essai n° 2, les problèmes d'encrassement sont résolus.

On effectue un prélèvement d'émulsion diluée : le pic de la courbe de distribution de particules (volume des particules en % / diamètre en µm) mesuré par le granulomètre est à 1,38 µm.

### Essai N°4 à l'échelle industrielle (Invention):

Les conditions de l'essai n°4 diffèrent de celles de l'essai n°3 seulement par le débit à l'unité d'émulsification qui est de 300 l/h.

Les conditions de cet essai n°4 sont les suivantes :
- teneur en matière sèche de la solution aqueuse de matière amylacée cationique, selon l'étape a) du procédé : 8%
- ratio en poids sec matière amylacée cationique/ASA, selon l'étape c) du procédé : 0,3
- débit dans l'unité d'émulsification : 300 l/h
- facteur de dilution selon l'étape e) du procédé : 6 (5 x le volume de l'émulsion)
- vitesse périphérique du rotor : environ 31 m/s (4600 tr/min)
- température émulsion diluée : 26°C

Comme pour l'essai n° 2 et l'essai n° 3, les problèmes d'encrassement sont résolus.

On effectue un prélèvement d'émulsion diluée : le pic de la courbe de distribution des tailles de particules (en volume des particules en % / diamètre en µm) mesuré par le granulomètre est à 1,49 µm.

### Essai N°5 à l'échelle industrielle (Invention):

Les conditions de l'essai n°5 diffèrent de celles de l'essai n°4 seulement par la vitesse du rotor de l'unité d'émulsification qui est de 5700 tr/min.

Les conditions de cet essai n°5 sont les suivantes :
- teneur en matière sèche de la solution aqueuse de matière amylacée cationique, selon l'étape a) du procédé : 8%
- ratio en poids sec matière amylacée cationique/ASA, selon l'étape c) du procédé : 0,3
- débit dans l'unité d'émulsification : 300 l/h
- facteur de dilution selon l'étape e) du procédé : 6 (5 x le volume de l'émulsion)
- vitesse périphérique du rotor : environ 38 m/s (5700 tr/min)
- température émulsion diluée : 21°C.

Comme pour les essais n° 2, n° 3 et n°4, les problèmes d'encrassement sont résolus.

On effectue un prélèvement d'émulsion diluée : le pic de la courbe de distribution des tailles de particules (en volume des particules en % / diamètre en µm) mesuré par le granulomètre est à 1,39 µm.

Les trois essais n° 2, 3, 4 et 5, à l'échelle industrielle, confirment la pertinence du procédé de fabrication de l'émulsion. Les granulométries des émulsions obtenues sont satisfaisantes avantageusement exemptes de tout phénomène néfaste d'hydrolyse de l'ASA, et obtenues sans les problèmes d'encrassement de l'installation rencontrés pour l'essai n°1.

**Tableau 1**

| Essai n° | 1 | 2 | 3 | 4 | 5 |
|---|---|---|---|---|---|
| % matière sèche de l'étape a) | 8 | 8 | 8 | 8 | 8 |
| Ratio de l'étape c) | 0,3 | 0,25 | 0,3 | 0,3 | 0,3 |
| Débit à l'unité d'émulsification (l/h) | 50 | 49,5 | 190 | 300 | 300 |
| Facteur de dilution de l'étape e) | 2 | 6 | 6 | 6 | 6 |
| Vitesse rotor (tr/min) | 4600 | 4600 | 4600 | 4600 | 5700 |
| Vitesse périphérique rotor (m/s) | 31 | 31 | 31 | 31 | 38 |
| Pic courbe de distribution (µm) | 1,25 | 1,30 | 1,38 | 1,49 | 1,39 |
| Encrassement (à 24h) | oui | non | non | non | non |

Les résultats des différents essais à l'échelle industrielle sont regroupés dans le tableau 1, ci-dessus. Les modifications apportées ont permis de résoudre les problèmes d'encrassement tout en conservant les qualités de l'émulsion, en tant qu'agent de collage. On notera, que pour ces essais à l'échelle industrielle, une seule valeur a été testée pour le facteur de dilution (égal à 6). De plus fortes dilutions n'ont pas été testées, principalement afin d'éviter la création d'un volume trop important d'effluents à traiter.

La Demanderesse sait toutefois qu'une plus forte dilution serait encore plus favorable, en ce qui concerne les problèmes d'encrassement dans le tuyau en aval, acheminant l'émulsion jusqu'à la machine à papier, en ce qu'on obtiendrait des vitesses de fluides encore plus importantes dans ce tuyau.

Les essais de laboratoire suivants démontrent par ailleurs qu'une plus forte dilution, au moins jusqu'à un facteur de dilution égal à 21, n'affecte pas la qualité de l'émulsion en tant qu'agent de collage.

### Essais de laboratoire :

Dans cet exemple, on réalise en laboratoire une émulsion d'ASA dans une solution aqueuse de matière amylacée cationique et on dilue l'émulsion selon trois facteurs de dilution différents, à savoir 6, 11 et 21, afin d'obtenir trois émulsions diluées, dénommées *« émulsion 1* », *« émulsion* 2 » et « *émulsion 3 ».*

On teste ensuite les performances de ces trois émulsions diluées en tant qu'agent de collage pour connaître l'influence du facteur de dilution.

On met en oeuvre une solution aqueuse de matière amylacée cationique, commercialisée par la société ROQUETTE® sous le nom VECTOR® SCA 2015. On utilise aussi de l'ASA qui est le produit Chemsize® A180 commercialisé par la société CHEMEC®.

La solution aqueuse commercialisée sous le nom VECTOR ® SCA 2015 est diluée de manière à obtenir une solution aqueuse de matière amylacée dont la teneur en matière sèche est de 8% de son poids total.

Cette solution aqueuse est mélangée avec l'ASA. Le ratio en poids sec matière amylacée cationique/ASA est de 0,3.

Ce mélange est ensuite transféré dans un dispositif permettant d'obtenir une émulsion.

Trois échantillons de cette émulsion sont dilués avec de l'eau, respectivement dans des rapports (émulsion/eau) de 1/5, 1/10 et 1/20. L'émulsion diluée d'un rapport 1/5 (d'un facteur de dilution 6) est dénommé « *émulsion 1* ». L'émulsion diluée d'un rapport 1/10 (d'un facteur de dilution 11) est dénommé « *émulsion 2* ». L'émulsion diluée d'un rapport 1/20 (d'un facteur de dilution 21) est dénommé « *émulsion 3 ».*

On réalise ensuite des feuilles de papier de laboratoire à partir de ces trois émulsions et on en mesure le degré d'hydrophobicité (Cobb 60).

Concrètement, ces feuilles de papier de laboratoire appelées formettes, sont fabriquées à partir d'un dispositif FRET (formettes de rétention) commercialisé par la société TECHPAP. De telles formettes ont des caractéristiques proches du papier industriel client, notamment en ce qui concerne la floculation et les rétentions.

Le procédé de fabrication de la formette met en oeuvre une pâte à papier qui est une pâte de fibres vierges (50% résineux, 50% feuillus) avec un niveau de raffinage de 35° Schopper (°SR). On ajoute 35% (en poids sec par rapport au poids total de la pâte) de carbonate de calcium naturel commercialisé par la société OMYA® sous le nom d'Omyalite®50. La suspension fibreuse est chargée à une concentration de 2,5g/l. On ajoute ensuite 0,3% (équivalent sec/papier) d'une colle HICAT® 5163AM (ROQUETTE®). On prélève trois échantillons de pâte ainsi réalisés.

On ajoute au premier échantillon de pâte 0,35% (par rapport au papier) de l'émulsion 1. On réalise ainsi une première formette présentant un grammage de 70g/m².

On ajoute au deuxième échantillon de pâte 0,35% (par rapport au papier) de l'émulsion 2. On réalise ainsi une deuxième formette présentant un grammage de 70g/m².

On ajoute au troisième échantillon de pâte 0,35% (par rapport au papier) de l'émulsion 3. On réalise ainsi une troisième formette présentant un grammage de 70g/m².

Après fabrication des formettes, celles-ci sont placées chacune entre 2 buvards et l'ensemble est passé 2 fois dans une presse à rouleau de marque TECHPAP®. Chaque formette est ensuite séparée des buvards puis est placée sur un séchoir de marque TECHPAP®, durant 5 min à 100°C. Un mûrissement des formettes est réalisé ensuite, en plaçant celles-ci durant 30 minutes dans une étuve à 110°C, pour permettre à l'agent de collage de conférer pleinement au papier son caractère hydrophobe. Les formettes sont ensuite placées au minimum 24 heures dans une pièce conditionnée à 23°C (+/- 1°C) et 50% d'humidité relative (+/2%) (normes ISO 187 : 1990 et Tappi T402 sp-08).

Pour chaque formette, on réalise ensuite une mesure de Cobb 60 (normes ISO 535 :1991 et Tappi T441 om-04) qui est relative à l'hydrophobicité du papier : plus faible est la quantité d'eau absorbée, plus le papier est hydrophobe.

Le tableau 2 résume les valeurs de Cobb 60 (g/m²) mesurées sur les formettes préparées avec ces trois émulsions.

**Tableau 2**

| Emulsion N° | Facteur de dilution | Cobb 60 (g/m2) |
|---|---|---|
| 1 | 6 | 20 |
| 2 | 11 | 20 |
| 3 | 21 | 18,5 |

Ce tableau démontre qu'un facteur de dilution jusqu'à 21 n'entraîne pas une perte significative du degré d'hydrophobicité.

### NOMENCLATURE

### Invention (Figures 4, 5, 6, 8a, 8b, 8c, 9b et 10) :

1, 1". Unités d'émulsification,
2. Chambre d'émulsification,
3. Rotor,
4. Stator,
5. Couvercle entrée (Carter),
5'. Couvercle arrière (Carter),
6. Paroi cylindrique (Carter),
7. Embout amovible,
8, 8". Dispositifs de dilution,
9, 10, 11. Electrovannes,
40. Ouverture centrale (Stator 4),
41. Paroi évasée (Stator 4),
80. Section droite tuyau (Dispositif de dilution),
81. Coude (Dispositif de dilution),
A. Axe rotor,
E1, E2, E1", E2". Entrées distinctes (Unité d'émulsification),
En, En". Entrées pour fluide de nettoyage (Unité d'émulsification),
So. Sortie (Chambre d'émulsification 2).

### Etat de la technique (Figure 9a) :

Em. Entrée mélange,
R. Rotor,
S. Stator.

## Revendications

1. Procédé de fabrication en continu d'une émulsion d'anhydride alkényle succinique, ci-après nommée ASA, dans une solution aqueuse de matière amylacée cationique mis en oeuvre au moyen d'une unité d'émulsification (1) comprenant une chambre d'émulsification (2) recevant un couple rotor (3)/stator (4), le procédé comprenant les étapes de :
- a) réaliser une solution aqueuse de matière amylacée cationique dont la teneur en matière sèche est comprise entre 7% et 12% de son poids total,
- b) conduire de manière séparée l'ASA et la solution aqueuse de matière amylacée issue de l'étape a) et alimenter la chambre d'émulsification en ASA et en la solution aqueuse de matière amylacée issue de l'étape a), respectivement grâce à deux entrées de fluides (E1,E2), distinctes, de manière à ne pas les mélanger avant leur introduction dans la chambre d'émulsification (2),
- c) mélanger l'ASA et la solution aqueuse de matière amylacée cationique issue de l'étape a), dans la chambre d'émulsification (2), de manière à obtenir un ratio en poids sec matière amylacée cationique/ASA inférieur à 1,
- d) réaliser en un seul passage dans l'unité d'émulsification (1) une émulsion à partir du mélange de l'étape c), et ce, sans boucle de recirculation,
- e) diluer l'émulsion issue de l'étape d), à proximité immédiate la sortie (So) de l'unité d'émulsification (1), d'axe tangentiel à la périphérie du rotor (3), le diamètre de la sortie (So) de la chambre d'émulsification étant compris entre 3 mm et 10 mm, l'étape de dilution étant réalisée en aval de la sortie d'unité d'émulsification, en acheminant l'émulsion non diluée selon une trajectoire rectiligne, depuis la sortie (So) de l'unité d'émulsification (1), et jusqu'à l'endroit de la dilution, sans changement de direction, au moyen d'un dispositif de dilution (8) comprenant une section droite (80) de tuyau dont l'extrémité proximale est connectée à la sortie (So) de l'unité d'émulsification (1) et dont l'extrémité distale débouche dans un coude (81) d'un tuyau de plus grand diamètre et canalisant le liquide de dilution,
et dans lequel le facteur de dilution de l'étape e) est compris entre 4 et 21 de manière à obtenir une vitesse minimale du fluide dans un tuyau en aval au dispositif de dilution, supérieure à 0.2 m/s.

2. Procédé selon la revendication 1, dans lequel les débits d'ASA et de la solution aqueuse de matière amylacée issue à l'étape a) sont déterminés de manière à obtenir un débit de fluide compris entre 45 l/h et 300 l/h dans l'unité d'émulsification (1).

3. Procédé selon la revendication 1 ou 2, dans lequel le facteur de dilution de l'étape e) est compris entre 5 et 15.

4. Procédé selon l'une des revendications 1 à 3, dans lequel on choisit pour l'unité d'émulsification (1), une unité d'émulsification présentant un seul couple rotor (3)/stator(4) et dans lequel on choisit pour le couple rotor (3)/stator (4), un rotor (3) et un stator (4) présentant chacun des couronnes dentées concentriques, les couronnes du stator et du rotor étant mutuellement enchevêtrées.

5. Procédé selon la revendication 4 dans lequel :
- pour un débit de fluide compris entre 45 l/h et 150 l/h à l'unité d'émulsification, on choisit un stator (4) et un rotor (3) dont la longueur des dents des couronnes dentées est comprise entre 4 mm et 6 mm et dont l'écart entre dents est compris entre 1 mm et 2 mm,
- pour un débit de fluide compris entre 150 l/h et 300 l/h à l'unité d'émulsification on choisit un stator (4) et un rotor (3) dont la longueur des dents des couronnes est comprise entre 9 mm et 12 mm et dont l'écart entre dents est compris entre 1 mm et 2 mm.

6. Procédé selon l'une des revendications 1 à 5, dans lequel le facteur de dilution de l'étape e) est compris entre 4 et 21 de manière à obtenir une vitesse minimale du fluide dans le tuyau en aval au dispositif de dilution, supérieure à 1 m/s.

7. Procédé selon l'une des revendications 1 à 6, dans lequel le facteur de dilution de l'étape e) est compris entre 4 et 11.

8. Installation convenant pour la fabrication en continu d'une émulsion d'anhydride alkényle succinique ci-après nommée d'ASA dans une solution aqueuse de matière amylacée cationique, comprenant :
- une unité d'émulsification (1) comprenant une chambre d'émulsification (2) recevant un couple rotor (3)/stator (4), exempt d'une boucle de recirculation,
- des pompes volumétriques et des tuyaux, destinés à conduire respectivement l'ASA et une solution aqueuse de matière amylacée cationique selon un ratio de débits déterminé, lesdits tuyaux étant séparés et distincts, aptes à alimenter la chambre d'émulsification en ASA et en solution aqueuse de matière amylacée, respectivement grâce à deux entrées de fluides (E1,E2), distinctes, de manière à ne pas les mélanger avant leur introduction dans la chambre d'émulsification (2),
- un dispositif de dilution (8) en continu connecté à la sortie (So) de l'unité d'émulsification (1), la sortie étant d'axe tangentiel à la périphérie du rotor (3), le diamètre de la sortie (So) de la chambre d'émulsification étant compris entre 3 mm et 10 mm, ledit dispositif comprenant une section droite (80) de tuyau dont l'extrémité proximale est connectée à la sortie (So) de l'unité d'émulsification (1) et dont l'extrémité distale débouche dans un coude (81) d'un tuyau de plus grand diamètre destiné à canaliser le liquide de dilution et de manière à permettre l'acheminement de l'émulsion non diluée selon une trajectoire rectiligne, depuis la sortie (So) de l'unité d'émulsification (1), jusqu'à l'endroit de la dilution, sans changement de direction.

9. Installation de fabrication selon la revendication 8 dans laquelle l'unité d'émulsification (1) présente un seul couple rotor (3)/stator (4) et dans laquelle le rotor (3) et le stator (4) présentent chacun des couronnes dentées concentriques, les couronnes du stator et du rotor étant mutuellement enchevêtrées.

10. Installation selon la revendication 9, dans laquelle le stator (4) est positionné entre le rotor (3) et lesdites entrées de fluide (E1,E2) dans ladite chambre d'émulsification, le stator (4) comprenant une ouverture centrale (40), de diamètre inférieur au diamètre moyen des couronnes dentées, l'ouverture centrale (40) étant destinée à être traversée par les jets des entrées de fluides (E1,E2), ainsi qu'une paroi (41) s'étendant depuis l'ouverture centrale (40) et jusqu'aux couronnes dentées du stator, en s'évasant.

11. Installation selon l'une des revendications 8 à 10, dans laquelle les axes des entrées de fluides (E1,E2) sont inclinés par rapport à l'axe (A) du rotor de telle façon que leurs jets se croisent, dans la chambre d'émulsification (2).

12. Installation selon l'une des revendications 8 à 11, dans laquelle l'unité d'émulsification comprend un jeu d'embouts 7, amovibles, destinés à permettre le changement de diamètre de la sortie So.

13. Installation de fabrication de l'émulsion selon l'une des revendications 8 à 12 comprenant deux unités d'émulsification (1,1"), en parallèle, ainsi qu'un ensemble d'électrovannes (9, 10, 11) permettant de réaliser l'émulsion, à partir d'une même source d'ASA et d'une même solution de matière amylacée cationique, à l'une des deux unités d'émulsification (1,1"), pendant que l'autre unité d'émulsification met en oeuvre un cycle de nettoyage.

14. Ensemble comprenant une machine à papier et une installation de fabrication en continu d'une émulsion d'ASA dans une solution aqueuse de matière amylacée cationique conforme à l'une des revendications 8 à 13 et connectée à la machine à papier.

15. Procédé de collage d'une feuille de papier ou de carton dans lequel :
a) on obtient une émulsion d'anhydride alkényle succinique, dite ASA dans une solution aqueuse de matière amylacée cationique par la mise en oeuvre du procédé selon l'une des revendications 1 à 7,
b) on utilise une composition de collage contenant une émulsion fabriquée à l'étape a) dans une opération de collage d'une feuille de papier ou de carton.

## Patentansprüche

1. Kontinuierliches Herstellungsverfahren für eine Emulsion aus Alkenylbernsteinsäureanhydrid, im folgenden ASA genannt, in einer wässrigen Lösung eines kationischen stärkehaltigen Materials, durchgeführt mittels einer Emulgierungseinheit (1), welche eine Emulgierungskammer (2) umfasst, die ein Rotor (3)/Stator (4)-Paar aufnimmt, wobei das Verfahren die folgenden Schritte umfasst:
- a) Herstellen einer wässrigen Lösung eines kationischen stärkehaltigen Materials, deren Trockengehalt zwischen 7 und 12% des Gesamtgewichts liegt,
- b) getrenntes Transportieren von ASA und wässriger Lösung eines kationischen stärkehaltigen Materials aus Schritt a) und Versorgen der Emulgierungskammer mit ASA und der wässrigen Lösung eines kationischen stärkehaltigen Materials aus Schritt a), jeweils mittels zweier separater Eingänge für Fluids (E1, E2) so dass diese vor dem Einführen in die Emulgierungskammer (2) nicht vermischt werden können,
- c) Mischen von ASA und wässriger Lösung eines kationischen stärkehaltigen Materials aus Schritt a) in der Emulgierungskammer (2), so dass ein Verhältnis des Trockengewicht kationisches stärkehaltiges Material/ASA kleiner 1 erhalten wird,
- d) Herstellen einer Emulsion auf der Grundlage der Mischung aus Schritt c) in einem einzigen Durchgang in der Emulgierungseinheit (1), und dies ohne Rezirkulierungsschleife,
- e) Verdünnen der Emulsion aus Schritt d), in unmittelbarer Nähe des Ausgangs (So) der Emulgierungseinheit (1), mit seiner Achse tangential zur Rotorperipherie (3), wobei der Durchmesser des Ausgangs (So) der Emulgierungskammer zwischen 3 und 10 mm liegt, wobei der Verdünnungsschritt stromabwärts des Ausgangs der Emulgierungseinheit durchgeführt wird, indem die nicht verdünnte Emulsion entlang einer geradlinigen Bahn von dem Ausgang (So) der Emulgierungseinheit (1) bis zum Verdünnungsort bewegt wird, ohne Richtungsänderung, mittels einer Verdünnungsvorrichtung (8), welche einen geraden Rohrabschnitt (80) umfasst, dessen proximales Ende mit dem Ausgang (So) der Emulgierungseinheit (1) verbunden ist, und dessen distales Ende in eine Krümmung (81) eines Rohrs mit größerem Durchmesser mündet, welches die Verdünnungsflüssigkeit kanalisiert,
und wobei der Verdünnungsfaktor des Schritts e) zwischen 4 und 21 liegt, so dass eine minimale Geschwindigkeit des Fluids in einem Rohr stromabwärts der Verdünnungsvorrichtung erhalten wird, die größer als 0,2 m/s ist.

2. Verfahren nach Anspruch 1, wobei die Durchflüsse von ASA und wässriger Lösung eines kationischen stärkehaltigen Materials aus Schritt a) derart bestimmt werden, dass in der Emulgierungseinheit (1) ein Fluiddurchfluss zwischen 45 l/h und 300 l/h erhalten wird.

3. Verfahren nach Anspruch 1 oder 2, wobei der Verdünnungsfaktor aus Schritt e) zwischen 5 und 15 liegt.

4. Verfahren nach einem der Ansprüche 1 bis 3, wobei für die Emulgierungseinheit (1) eine Emulgierungseinheit gewählt wird, welche ein einziges Rotor (3)/Stator (4)-Paar aufweist und bei welcher für das Rotor (3)/Stator (4)-Paar ein Rotor (3) und ein Stator (4) gewählt werden, die jeweils konzentrische Zahnkränze aufweisen, wobei die Kränze von Stator und Rotor miteinander verzahnt sind.

5. Verfahren nach Anspruch 4, wobei:
- für einen Fluiddurchfluss zwischen 45 l/h und 150 l/h an der Emulgierungseinheit (1) ein Stator (4) und ein Rotor (3) gewählt werden, bei welchen die Zahnlänge der Zahnkränze zwischen 4 und 6 mm liegt und bei welchen der Zahnabstand zwischen 1 und 2 mm liegt,
- für einen Fluiddurchfluss zwischen 150 l/h und 300 l/h an der Emulgierungseinheit (1) ein Stator (4) und ein Rotor (3) gewählt werden, bei welchen die Zahnlänge der Zahnkränze zwischen 9 und 12 mm liegt und bei welchen der Zahnabstand zwischen 1 und 2 mm liegt.

6. Verfahren nach einem der Ansprüche 1 bis 5, wobei der Verdünnungsfaktor in Schritt e) zwischen 4 und 21 liegt, um eine minimale Geschwindigkeit des Fluids in dem Rohr stromabwärts der Verdünnungsvorrichtung größer als 1 m/s zu erhalten wird.

7. Verfahren nach einem der Ansprüche 1 bis 6, wobei der Verdünnungsfaktor in Schritt e) zwischen 4 und 11 liegt.

8. Anlage für die kontinuierliches Herstellung einer Emulsion aus Alkenylbernsteinsäureanhydrid, im folgenden ASA genannt, in einer wässrigen Lösung eines kationischen stärkehaltigen Materials, umfassend:
- eine Emulgierungseinheit (1), welche eine Emulgierungskammer (2) umfasst, die ein Rotor (3)/Stator (4)-Paar aufnimmt, ohne Rezirkulierungsschleife,
- Verdrängerpumpen und Rohre, welche jeweils ASA und eine wässrige Lösung eines kationischen stärkehaltigen Materials mit einem bestimmten Durchflussverhältnis transportieren können, wobei die Rohre getrennt und separat sind, dazu geeignet, die Emulgierungskammer mit ASA und wässriger Lösung eines kationischen stärkehaltigen Materials zu versorgen, jeweils mittels zweier separater Eingägne für Fluids (E1, E2), so dass diese vor dem Einführen in die Emulgierungskammer (2) nicht vermischt werden können,
- Vorrichtung zur kontinuierlichen Verdünnung (8), verbunden mit dem Ausgang (So) der Emulgierungseinheit (1), wobei der Ausgang eine Tangentialachse zur Peripherie des Rotors (3) aufweist, wobei der Durchmesser des Ausgangs (So) der Emulgierungskammer zwischen 3 und 10 mm liegt, wobei die Vorrichtung einen geraden Rohrabschnitt (80) umfasst, dessen proximales Ende mit dem Ausgang (So) der Emulgierungseinheit (1) verbunden ist, und dessen distales Ende in eine Krümmung (81) eines Rohrs mit größerem Durchmesser mündet, welches die Verdünnungsflüssigkeit kanalisiert, so dass die nicht verdünnte Emulsion entlang einer geradlinigen Bahn von dem Ausgang (So) der Emulgierungseinheit (1) bis zum Verdünnungsort gelangen kann, ohne Richtungsänderung.

9. Herstellungsanlage nach Anspruch 8, wobei die Emulgierungseinheit (1) ein einziges Rotor (3)/Stator (4)-Paar aufweist und wobei der Rotor (3) und der Stator (4) jeweils konzentrische Zahnkränze aufweisen, wobei die Kränze von Stator und Rotor ineinander greifen.

10. Anlage nach Anspruch 9, wobei der Stator (4) zwischen dem Rotor (3) und den Fluideingängen (E1, E2) in der Emulgierungskammer positioniert ist, wobei der Stator (4) eine zentrale Öffnung (40) mit kleinerem Durchmesser als der mittlere Durchmesser der Zahnkränze umfasst, wobei die zentrale Öffnung (40) dazu gedacht ist, dass die Fluideingangsstrahlen (E1, E2) hindurch gelangen, sowie eine Wand (41), welche sich von der zentralen Öffnung (40) bis zu den Zahnkränzen des Stators erstreckt und dabei erweitert.

11. Anlage nach einem der Ansprüche 8 bis 10, wobei die Achsen der Fluideingänge (E1, E2) zur Achse (A) des Rotors derart geneigt sind, dass sich ihre Strahlen in der Emulgierungskammer (2) kreuzen.

12. Vorrichtung nach einem der Ansprüche 8 bis 11, wobei die Emulgierungseinheit einen entfernbaren Düsensatz 7 umfasst, der eine Veränderung des Durchmessers des Ausgangs So erlaubt.

13. Anlage für die Herstellung der Emulsion nach einem der Ansprüche 8 bis 12, welche zwei parallele Emulgierungseinheiten (1,1") umfasst, sowie eine Anordnung von Magnetventilen (9, 10, 11), die die Herstellung der Emulsion auf der Grundlage der gleichen ASA-Quelle erlauben und einer gleichen Lösung eines kationischen stärkehaltigen Materials an einer der beiden Emulgierungseinheiten (1,1"), während die andere Emulgierungseinheit einen Reinigungszyklus durchführt.

14. Anordnung, umfassend eine Papiermaschine und eine Vorrichtung für die kontinuierliches Herstellung einer Emulsion aus ASA in einer wässrigen Lösung eines kationischen stärkehaltigen Materials nach einem der Ansprüche 8 bis 13, welche mit der Papiermaschine verbunden ist.

15. Verfahren zum Kleben eines Blatts Papier oder Karton, bei welchem:
a) eine Emulsion aus Alkenylbernsteinsäureanhydrid, ASA genannt, in einer wässrigen Lösung eines kationischen stärkehaltigen Materials durch Ausführen des Verfahrens nach einem der Ansprüche 1 bis 7 erhalten wird,
b) eine Klebezusammensetzung, welche eine in Schritt a) hergestellte Emulsion enthält, in einem Klebevorgang eines Blatts Papier oder Karton verwendet wird.

## Claims

1. Method of continuously manufacturing an alkenyl succinic anhydride emulsion, hereinafter referred to as ASA, in an aqueous solution of cationic starchy material implemented by means of an emulsification unit (1) comprising an emulsification chamber (2) receiving a couple rotor (3)/stator (4), with the method comprising the steps of:
- a) providing an aqueous solution of cationic starchy material of which the dry matter content is between 7% and 12% of its total weight,
- b) conducting separately the ASA and the starchy material aqueous solution from step a) and feeding the emulsifying chamber with ASA and with the starchy material in the aqueous solution from step a), respectively thanks to two separate fluid inlets (E1, E2), in such a way as to not mix them before they are introduced into the emulsification chamber (2),
- c) mixing the ASA and the aqueous solution of cationic starchy material from step a), in the emulsification chamber (2), in such a way as to obtain a cationic starchy material/ASA dry matter weight ratio less than 1,
- d) carrying out in a single pass in the emulsification unit (1) an emulsion from the mixture of step c), and this, without a recirculation loop,
- e) diluting the emulsion from step d), in the immediate vicinity of the outlet (So) of the emulsification unit (1), having an axis tangential to the periphery of the rotor (3), with the diameter of the outlet (So) of the emulsification chamber being between 3 mm and 10 mm, with the step of diluting being carried out downstream of the outlet of the emulsification unit, by conveying the undiluted emulsion according to a straight trajectory, from the outlet (So) of the emulsification unit (1), and to the location of the dilution, without a change in direction, by means of a dilution device (8) comprising a straight section (80) of pipe of which the proximal end is connected to the outlet (So) of the emulsification unit (1) and of which the distal end opens into a bend (81) of a pipe with a larger diameter and which channels the dilution liquid,
and wherein the dilution factor of the step e) is between 4 and 21 in such a way as to obtain a minimum speed of the fluid in a pipe downstream of the dilution device, greater than 0.2 m/s.

2. Method according to claim 1, wherein the flow rates of ASA and of the aqueous solution of starchy material from the step a) are determined in such a way as to obtain a flow rate of fluid between 45 l/h and 300 l/h in the emulsification unit (1).

3. Method according to claim 1 or 2, wherein the dilution factor of the step e) is between 5 and 15.

4. Method according to one of claims 1 to 3, wherein an emulsification unit having a single couple rotor (3)/stator (4) is chosen for the emulsification unit (1) and wherein, a rotor (3) and a stator (4) is chosen for the couple rotor (3)/stator (4) with each one having concentric gear rims, with the rims of the stator and of the rotor being mutually interlocked.

5. Method according to claim 4 wherein:
- for a flow rate of fluid between 45 l/h and 150 l/h at the emulsification unit, a stator (4) and a rotor (3) are chosen of which the length of the teeth of the gear rims is between 4 mm and 6 mm and of which the separation between teeth is between 1 mm and 2 mm,
- for a flow rate of fluid between 150 l/h and 300 l/h at the emulsification unit a stator (4) and a rotor (3) are chosen of which the length of the teeth of the rims is between 9 mm and 12 mm and of which the separation between teeth is between 1 mm and 2 mm.

6. Method according to one of claims 1 to 5, wherein the dilution factor of the step e) is between 4 and 21 in such a way as to obtain a minimum speed of the fluid in the pipe downstream of the dilution device, greater than 1 m/s.

7. Method according to one of claims 1 to 6, wherein the dilution factor of the step e) is between 4 and 11.

8. Installation suitable for the continuous manufacture of alkenyl succinic anhydride emulsion hereinafter referred to as ASA in an aqueous solution of cationic starchy material, comprising:
- an emulsification unit (1) comprising an emulsification chamber (2) receiving a couple rotor (3)/stator (4), devoid of a recirculation loop,
- displacement pumps and pipes, intended to respectively convey the ASA and an aqueous solution of cationic starchy material according to a determined ratio of flow rates, with said pipes being separated, able to feed the emulsification chamber with ASA and with an aqueous solution of starchy material, respectively thanks to two separate fluid inlets (E1, E2), in such a way as to not mix them before they are introduced into the emulsification chamber (2),
- a continuous dilution device (8) connected to the outlet (So) of the emulsification unit (1), with the outlet having an axis tangential to the periphery of the rotor (3), with the diameter of the outlet (So) of the emulsification chamber being between 3 mm and 10 mm, said device comprising a straight section (80) of pipe of which the proximal end is connected to the outlet (So) of the emulsification unit (1) and of which the distal end opens into a bend (81) of a pipe with a larger diameter intended to channel the dilution liquid and in such a way as to allow for the conveying of the undiluted emulsion according to a straight trajectory, from the outlet (So) of the emulsification unit (1), to the location of the dilution, without a change in direction.

9. Installation for manufacturing according to claim 8 wherein the emulsification unit (1) has a single couple rotor (3)/stator (4) and wherein the rotor (3) and the stator (4) each have concentric gear rims, with the rims of the stator and of the rotor being mutually interlocked.

10. Installation according to claim 9, wherein the stator (4) is positioned between the rotor (3) and said fluid inlets (E1, E2) in said emulsification chamber, with the stator (4) comprising a central opening (40), with a diameter less than the average diameter of the gear rims, with the central opening (40) intended to be passed through by the jets of the fluid inlets (E1, E2), as well as a wall (41) extending from the central opening (40) and to the gear rims of the stator, by flaring.

11. Installation according to one of claims 8 to 10, wherein the axes of the fluid inlets (E1, E2) are inclined with respect to the axis (A) of the rotor in such a way that their jets cross, in the emulsification chamber (2).

12. Installation according to one of claims 8 to 11, wherein the emulsification unit comprises a set of removable nozzles (7) intended to allow for the changing of the diameter of the outlet So.

13. Installation for manufacturing the emulsion according to one of claims 8 to 12 comprising two emulsification units (1, 1"), in parallel, as well as a set of solenoid valves (9, 10, 11) that make it possible to carry out the emulsion, from the same source of ASA and from the same solution of cationic starchy material, at one of the two emulsification units (1, 1"), while the other emulsification unit implements a cleaning cycle.

14. Ensemble comprising a paper machine and an installation for continuously manufacturing an emulsion of ASA in an aqueous solution of cationic starchy material in accordance with one of claims 8 to 13 and connected to the paper machine.

15. Method of gluing a sheet of paper of carton wherein:
a) an alkenyl succinic anhydride emulsion is obtained, referred to as ASA, in an aqueous solution of cationic starchy material by the implementing of the method according to one of claims 1 to 7,
b) a composition of gluing containing an emulsion manufactured in the step a) is used in an operation of gluing a sheet of paper or carton.
